# EUROPÄISCHE PATENTANMELDUNG

(11) **EP 0 157 434 A1**
(43) Veröffentlichungstag der Anmeldung: **09.10.1985**
(21) Anmeldenummer: 85200210.4
(22) Anmeldetag: 20.02.1985
(51) Int. Cl.: C23C 22/77

(54) **Verfahren zur Regelung des Zink- und/oder Nickelgehaltes in Phosphatierbädern**

(30) Priorität: 29.02.1984 JP 37670/84
(71) Anmelder: NIHON PARKERIZING CO., LTD., Chuo-ku Tokyo 103 (JP)
(72) Erfinder: Kojima, Ryuji, Nihonbashi Tokyo 103 (JP); Suzuki, Naomi, Nihonbashi Tokyo 103 (JP); Sato, Yokichi, Nihonbashi Tokyo 103 (JP); Saito, Tsuneo, Nihonbashi Tokyo 103 (JP)
(74) Vertreter: Fischer, Ernst, Dr.

(57) **Zusammenfassung**

Bei einem Verfahren zur Regelung des Zink- und/oder Nickelgehaltes in Phosphatierbädern zur Behandlung von Metalloberflächen wird zur Erzielung höherer Analysengenauigkeit und damit präziserer Badregelung zur Bestimmung der Summe des Zink- und/oder Nickelgehaltes zu einer Probe des Phosphatierbades eine abgemessene und überschüssige Menge an Äthylendiamintetraessigsäure zugegeben, der Überschuss mit einer Kalzium-Normallösung gegen eine Kalzium-sensitive Elektrode zurücktitriert und der durch Titration bestimmte Gehalt an Zink und/oder Nickel als Regelgrösse für die vorzugsweise automatische Dosierung von Ergänzungskonzentrat benutzt.

Zur selektiven Bestimmung des Nickelgehaltes wird zu einer Probe des Phosphatierbades vor der Zugabe von Äthylendiamintetraessigsäure ein Zusatz von Thioglycolat gegeben und der Überschuss an Äthylendiamintetraessigsäure mit einer Kalzium-Normallösung gegen eine Kalzium-sensitive Elektrode zurücktitriert.

## Beschreibung

Die Erfindung betrifft ein Verfahren zur Regelung des Zink-und/oder Nickelgehaltes in Phosphatierbädern zur Behandlung von Metalloberflächen, bei dem der durch Titration bestimmte Gehalt an Zink und/oder Nickel als Regelgröße für die Dosierung von Ergänzungskonzentrat dient.

Beim praktischen Arbeiten mit Phosphatierbädern zur chemischen Oberflächenbehandlung von Metallen werden Badkomponenten durch Schichtbildung, Schlammausfällung und mechanische Badverluste verbraucht. Diese Verluste werden durch Zusatz von entsprechend zusammengesetztem Ergänzungskonzentrat zum Phosphatierbad wieder ausgeglichen. Zur Ermittlung des Chemikalienverbrauchs und der notwendigen Ergänzungsmenge wird die aktuelle Badkonzentration bestimmt und mit der Sollkonzentration verglichen.

Eine übliche Methode besteht darin, die Badkonzentration durch den Verbrauch an ml n10 NaOH für die Titration einer 10 ml-Badprobe gegen Phenolphthalein als Indikator auszudrücken (_{"}Gesamtsäurepunkte"). Eine weitere Kenngröße ist die elektrische Leitfähigkeit, die - ähnlich wie die Gesamtsäurepunkte - ebenfalls nur eine pauschale Aussage über die Gesamtkonzentration erlaubt (W. Rausch _{w}Die Phosphatierung von Metallen", Eugen G. Leuze Verlag, 7968 Saulgau/Württ., 1974, Seite 273 ff., insbesondere Seite 283).

Mit der Einführung der .Niedrigzink"-Phosphatierverfahren (DE-OS 22 32 067, _{D}E-OS 31 01 866) erlangt jedoch die Bestimmung des Zink- und gegebenenfalls des Nickelgehaltes und deren Aufrechterhaltung in engen Grenzen besondere Bedeutung. Zur Lösung dieser Aufgabe werden Titrierautomaten eingesetzt, die den Kationengehalt des Bades mit Hilfe der _{K}omplexometrie unter kolorimetrischer Endpunktanzeige ermitteln und den so gewonnenen Meßwert für die Regelung der Badkonzentration verwenden. Die so gewonnenen Werte sind jedoch ungenau und gestatten nur die Bestimmung des Gesamtgehaltes an Nickel und Zink.

Aufgabe der Erfindung ist es nun, ein Verfahren zur Regelung des Zink- und/oder Nickelgehaltes in Phosphatierbädern zur Behandlung von Metalloberflächen bereitzustellen, das die Nachteile der bekannten Verfahren nicht aufweist, einfach in der Durchführung ist und insbesondere auch eine automatische Dosierung gestattet.

Die Aufgabe wird gelöst, indem man das Verfahren der eingangs genannten Art entsprechend der Erfindung derart ausstaltet, -daß zur Bestimmung der Summe des Zink-und/oder Nickelgehaltes zu einer Probe des Phosphatierbades eine abgemessene und überschüssige Menge an Äthylendiamintetraessigsäure zugegeben und der Überschuß mit einer Kalzium-Normallösung gegen eine Kalzium-sensitive Elektrode zurücktitriert wird.

Mit der Regelung des Zink- und/oder Nickelgehaltes kann über ein geeignetes Ergänzungskonzentrat auch der Phosphatgehalt, gegebenenfalls auch der Gehalt an Beschleunigern und anderen bekannten Bestandteilen von Phosphatierbädern geregelt werden.

Eine weitere mit einer höheren Genauigkeit in der Bestimmung der Zink- und Nickelgehalte verbundene Ausführungsform der Erfindung sieht vor, den Nickelgehalt der Phosphatierbäder gesondert zu bestimmen. Hierzu wird zu einer Probe des Phosphatierbades vor der Zugabe von Äthylendiamintetraessigsäure ein Zusatz von _{T}hioglycolat vorgenommen und der Überschuß an Äthylendiamintetraessigsäure mit einer Kalzium-Normallösung gegen eine Kalzium-sensitive Elektrode zurücktitriert. Der so ermittelte Gehalt an Nickel dient als Regelgröße für die Dosierung von Ergänzungskonzentrat.

Falls die Kenntnis der Konzentration an Zink als Regelgröße für die Ergänzung notwendig ist, wird sein Gehalt rechnerisch aus der Differenz der Badkonzentrationen an Nickel und Zink sowie an Nickel allein ermittelt.

Das erfindungsgemäße Verfahren ist von besonderem Vorteil, wenn die Ergänzung der _{P}hosphatierbäder automatisch erfolgt, beispielsweise wie im Prinzip bei W. Rausch Die Phosphatierung von Metallen", l.c. Seite 283, beschrieben.

Phosphatierbäder, auf die das erfindungsgemäße Verfahren angewendet werden kann, können beispielsweise für Zink, Nickel und Phosphat folgende Konzentrationen aufweisen:

Von besonderem Vorteil erweist es sich für Bäder mit 0,2 bis 1,5 g/1 Zink und 0 bis 1,5 g/1 Nickel, die neben den genannten Komponenten noch die in der Phosphatiertechnik üblichen Zusätze zur Beschleunigung, Oxidation, Aktivierung und Schichtmodifikation enthalten können und die beispielsweise mit Zink, Nickel und P₂0₅ im Gewichtsverhältnis von (0,18 bis 0,33) : (0 bis 0,06) : 1 ergänzt werden. Ein in die letztgenannte Kategorie fallendes Verfahren ist beispielsweise in der EP-OS 64 790 beschrieben.

## Patentansprüche

1. Verfahren zur Regelung des Zink- und/oder Nickelgehaltes in Phosphatierbädern zur Behandlung von Metalloberflächen, bei dem der durch Titration bestimmte Gehalt an Zink und/oder Nickel als Regelgröße für die Dosierung von Ergänzungskonzentrat dient, dadurch gekennzeichnet, daß zur Bestimmung der Summe des Zink- und/oder Nickelgehaltes zu einer Probe des Phosphatierbades eine abgemessene und überschüssige Menge an Äthylendiamintetraessigsäure zugegeben und der Überschuß mit einer Kalzium-Normallösung gegen eine Kalzium-sensitive Elektrode zurücktitriert wird.

2. Verfahren nach Anspruch 1, dadurch gekennzeichnet, daß zur Bestimmung des Nickelgehaltes zu einer Probe des Phosphatierbades vor der Zugabe von Äthylendiamintetraessigsäure ein Zusatz von Thioglycolat erfolgt und der Überschuß an Äthylendiamintetraessigsäure mit einer Kalzium-Normallösung gegen eine Kalzium-sensitive Elektrode zurücktitriert wird.

3. Verfahren nach Anspruch 1 oder 2, dadurch gekennzeichnet, daß die durch Titration bestimmte Regelgröße für die automatische Dosierung von Ergänzungskonzentrat dient.
